# EUROPÄISCHE PATENTSCHRIFT

(11) **EP 0 367 358 B1**
(45) Veröffentlichungstag und Bekanntmachung des Hinweises auf die Patenterteilung: **27.07.1994**
(21) Anmeldenummer: 89250048.9
(22) Anmeldetag: 02.10.1989
(51) Int. Cl.: B21J 5/08, B21J 1/04, B21B 19/04

(54) **Verfahren zum Herstellen von Halbzeug**
Method of making semi-finished products
Procédé de fabrication de demi-produits

(30) Priorität: 01.11.1988 DE 3837399
(43) Veröffentlichungstag der Anmeldung: 09.05.1990
(73) Patentinhaber: MANNESMANN Aktiengesellschaft, 40027 Düsseldorf (DE)
(72) Erfinder: Fritsch, Werner, Dipl.-Ing., D-4030 Ratingen 6 (DE); Nickel, Wilhelm, Dipl.-Ing., D-4330 Mülheim/Ruhr (DE)
(74) Vertreter: Meissner, Peter E., Dipl.-Ing.

(56) Entgegenhaltungen:
- DE-C- 1 120 848
- FR-A- 2 220 328
- GB-A- 1 008 709
- PATENT ABSTRACTS OF JAPAN vol. 11, no. 21 (M-555)(2468) 21 Januar 1987,& JP-A-61 193739 (TOYOTA MOTOR CORP) 28 August 1986,

## Beschreibung

Die Erfindung betrifft ein Verfahren zum Herstellen von Halbzeug gemäß dem Gattungsbegriff des Hauptanspruches.

Ein derartiges Verfahren ist aus der DE-A-1120 848 bekannt.

Zur Herstellung von nahtlosen Rohren mit einem äußeren Durchmesser von mehr als 250 mm benötigt man Halbzeug mit einem entsprechenden Querschnittsformat. Dieses Halbzeug kann ein Stranggußblock, der von einem endlosen Strang abgeschnitten wird oder ein entsprechender Standgußblock mit einem kreisrunden, quadratischen oder polygonalen Querschnitt sein. Die bisher bekanntgewordenen wirtschaftlich herstellbaren Querschnitte liegen für den Rundstrangguß bei 435 mm Durchmesser und für einen achteckigen Querschnitt bei 560 mm Schlüsselweite. Für noch größere Stranggußdurchmesser muß aufgrund der Oberflächenrißanfälligkeit infolge zunehmender Umfangsspannungen die Gießgeschwindigkeit stark vermindert werden. Eine stark abgesenkte Gießgeschwindigkeit bedeutet aber Entleerungszeiten für die Pfanne, für die die Aufrechterhaltung des flüssigen Zustandes nicht mehr gewährleistet ist. Noch kritischer wird es für den Verteiler und die Tauchausgüsse, da die Anordnung einer Zusatzheizung entweder gar nicht oder nur mit einem großen technischen Aufwand zu realisieren ist. Für eine Stranggußbogenanlage kommt noch erschwerend hinzu, daß für ein Rundformat die Rückbiegung erst im durcherstarrten Bereich erfolgen kann, so daß infolge der großen Sumpflänge die anlagetechnischen Probleme nicht mehr zu beherrschen sind. Die Alternativmöglichkeit einer Senkrechtanlage scheidet ebenfalls aus, da infolge des hohen Metergewichtes die Stränge über die Reibung der Führungsrollen nicht zu halten sind.

In die Überlegungen muß auch der Umstand mit einbezogen werden, daß je nach Struktur der Weiterverarbeitung die Stranggußanlage für ein bestimmtes Abmessungsprogramm optimal ausgelegt wird. Jede Erweiterung nach oben hin zu größeren Querschnitten bedeutet entweder Abstriche für den Wirkungsgrad der Anlage und für die Qualität des Erzeugnisses oder die Notwendigkeit der Planung einer Neuanlage, die aber in den meisten Fällen aufgrund der Kapazitätsauslastung nicht lohnend ist. Aus diesem Grunde ist man bisher für noch größere Anstichmaße, z. B. 700 mm rund, auf Standgußblöcke angewiesen. Diese Gußblöcke haben aber den Nachteil, daß sie eine schlechte Oberfläche aufweisen, die dann zu entsprechenden Fehlern auf der Rohroberfläche führen und zum anderen muß dasjenige Rohrende, das dem ehemaligen Blockkopf entspricht, abgeschnitten werden, da in diesem Bereich sich die Verunreinigungen des Lunkers konzentriert haben. Außerdem ist es schwierig für den Einzelguß eine reproduzierbare gleich hohe Qualität zu erzeugen, so daß der Anteil der notwendigen Nacharbeit sehr hoch ist.

Selbst wenn es gelänge, im Zuge der Weiterentwicklung des Stranggusses zu größeren, vorzugsweise runden Gießquerschnitten zu kommen, müßte man, um die gesamte Palette der erforderlichen Rohrabmessung abdecken zu können, eine Vielzahl von verschiedenen Querschnitten gießen. Das beeinträchtigt aber die Wirtschaftlichkeit des Stranggußverfahrens, bei dem angestrebt wird, nur wenige Standardabmessungen mit hohen Sequenzen zu gießen, um die teuren Umrüstzeiten so klein wie möglich zu halten.

Aufgabe der Erfindung ist es, ein Verfahren zu entwickeln, mit dem man einfach und wirtschaftlich im Hinblick auf eine optimale Umformung passendes Halbzeug zur Herstellung von warmgefertigten nahtlosen Rohren mit einem äußeren Durchmesser von mehr als 250 mm herstellen kann.

Diese Aufgabe wird durch das Kennzeichen des Hauptanspruches gelöst.

Vorteilhafte Weiterbildungen sind in Unteransprüchen festgelegt.

Ein im Querschnitt kreiszylindrischer oder regulär prismatischer Ausgangsblock aus stranggegossenem Ausgangsmaterial wird auf eine dem Werkstoff entsprechende Umformtemperatur, z. B. in einem Tief- oder Drehherdofen erwärmt und nach dem Ziehen aus dem Ofen der durch den Aufheizprozeß entstandene Zunder entfernt. Die Ziehtemperatur liegt je nach Werkstoff in einem Bereich von 1200 bis 1300 Grad. Der entzunderte Block wird in eine Matrize gestellt und mittels eines Preßstempels in Längsrichtung gestaucht. Damit das Material gleichmäßig nach allen Seiten fließt, muß angestrebt werden, daß im Idealfall die Achse des sich ausbildenden Druckkegels mit der Längsachse des Blockes zusammenfällt. Damit dies annähernd erreicht wird, wird weiterbildend vorgeschlagen, vor Beginn der Längsstauchung den Block in der Matrize zu zentrieren. Dies kann in vielfältiger Weise geschehen, z. B. durch symmetrisch am Umfang der Matrize angeordnete Stützelemente, die nach dem Hineinstellen des Blockes mechanisch oder hydraulisch konzentrisch zur Mitte bewegt werden und so den Block zentrieren. Nach Beginn der Stauchung werden diese Stützelemente wieder zurückgefahren. Eine andere Möglichkeit besteht darin, die Stauchung in Stufen durchzuführen. Dazu weist der Preßstempel und/oder der Matrizenboden eine verstellbare Vertiefung auf, deren Umfang dem Umfang des Ausgangsblockes entspricht. In der ersten Stufe wird im wesentlichen zuerst der mittlere Bereich gestaucht und die Aussparung in einer zweiten Stufe nachgedrückt. Unabhängig davon, welches Verfahren zum Zentrieren angewandt wird und welcher Querschnitt der Ausgangsblock aufweist, es gilt immer die Bedingung, daß der Ausgangsquerschnitt Fₒ kleiner ist als der Querschnitt F₁ nach dem Stauchen und die Länge 1₁ des gestauchten Blockes kleiner ist als die Länge 1ₒ des Ausgangsblockes. Damit das erfindungsgemäße Verfahren wirtschaftlich ist, muß ein möglichst großes Verhältnis von Länge zu Durchmesser des Ausgangsblockes angestrebt werden, wobei der Durchmesser dₒ bei zum Beispiel polygonalem Querschnitt dem flächengleichen kreisrunden Querschnitt entspricht. Als unterste Grenze wird ein Verhältnis von 3 angesehen und ein Verhältnis von 10 angestrebt. Im gleichen Sinn der Wirtschaftlichkeit erfolgt die Längsstauchung zusammen mit dem anschließenden Lochen und Walzen in einer Hitze. Als Unterstützung für das Lochen und Schrägwalzen wird beim Längsstauchen am Fuß und/oder Kopfende ein Zentrierkonus angestaucht. Die Längsstauchung selbst kann entweder nur kopf- oder nur fußseitig oder gleichzeitig kopf- und fußseitig durch zentrisch aufeinanderfahrende Preßstempel erfolgen. Sowohl der Ausgangsblock als auch der gestauchte Block können bis 3 % konisch sein.

Der Vorteil des erfindungsgemäßen Verfahrens liegt darin, daß die positiven Eigenschaften des Stranggusses, wie gleichmäßiges Gefüge über die Stranglänge, guter Reinheitsgrad und eine gute Oberfläche auch für die Herstellung von Halbzeug mit größerem Querschnittsformat genutzt werden kann. Dabei wird noch der Effekt mit ausgenutzt, daß die für den Strangguß typische Lockerungszone in der Mitte durch das Längsstauchen verdichtet und ein Teil der ungünstigen dendritischen Gußstruktur umgewandelt wird. Dies führt zu einer erheblichen Verbesserung besonders der Innenoberfläche der danach warmgewalzten Rohre.

Das Verfahren eröffnet die Möglichkeit mit z. B. nur zwei Standardabmessungen als Ausgangsblöcke eine Vielzahl der benötigten Halbzeugabmessungen für die verschiedensten Rohrabmessungen herzustellen. Besonders vorteilhaft ist das Verfahren auf einen Rundstranggußblock anwendbar, es ist aber ebenso von Vorteil für einen Standgußblock mit einem runden oder polygonalen Querschnitt. Dabei würde im Falle von wassergedeckelten Blöcken der Lunker beim Längsstauchen verschweißen.

Die Stauchung der Blöcke kann in einer üblichen Presse erfolgen, so daß keine zusätzliche Investition für die Einführung des Verfahrens erforderlich ist. Die anschließende Lochung des gestauchten Blockes kann in Abhängigkeit vom Werkstoff und der Abmessung in gleicher Hitze in der Lochpresse durch einen Kombinationsstempel, der zum Stauchen und Lochen geeignet ist, erfolgen oder im Schrägwalzwerk. Das weitere Auswalzen des Hohlblockes zum fertigen Rohr erfolgt in einem entsprechenden Walzwerk z. B. Pilgerwalzwerk.

## Patentansprüche

1. Verfahren zum Herstellen von Halbzeug durch freies Stauchen ausgehend von einem Block mit einer Querschnittsfläche Fₒ und einer Länge lₒ, wobei das Verhältnis von Länge zu Querschnittserstreckung größer eins ist, bei dem der Block nach Erwärmung auf eine auf den Werkstoff abgestimmte Umformtemperatur mittels Umformwerkzeugen warm auf einen Querschnitt F₁ und eine Länge l₁ gestaucht wird, wobei gilt, daß F₁ größer Fₒ und l₁ kleiner lₒ ist,
**dadurch gekennzeichnet**,
daß für die Herstellung von warmgefertigten nahtlosen Rohren mit einem äußeren Durchmesser von mehr als 250 mm
- ein gerade kreiszylindrischer stranggegossener Ausgangsblock mit einem Verhältnis von Länge lₒ zu Durchmesser Dₒ von mindestens 3 in bekannter Weise erwärmt,
- der durch den Aufheizprozeß entstandend Zunder entfernt,
- vor Beginn der Stauchung der Ausgangsblock im aufnehmenden Umformwerkzeug zentriert,
- zusammen mit der Längsstauchung im Block am Fuß- und/oder Kopfende ein Zentrierkonus für das anschließende Lochen und Schrägwalzen angeformt wird und
- die zweistufige Längsstauchung zusammen mit dem anschließenden Lochen und Walzen in einer Hitze erfolgt, wobei in der ersten Stufe im wesentlichen der mittlere Bereich und in der zweiten Stufe ein oder beide Endbereiche des Ausgangsblockes nachgestaucht werden.

2. Verfahren nach Anspruch 1,
**dadurch gekennzeichnet**,
daß der Ausgangsblock auf einen Block mit einem kreiszylindrischen Querschnitt gestaucht wird.

3. Verfahren nach den Anspüchen 1 und 2,
**dadurch gekennzeichnet**,
daß sowohl der Ausgangsblock als auch der gestauchte Block eine Konizität bis 3 % aufweisen.

4. Verfahren nach Anspruch 1,
**dadurch gekennzeichnet**,
daß die Längsstauchung kopfseitig und/oder fußseitig erfolgt.

## Claims

1. A process for producing semi-finished product by free upsetting, starting from a block having a cross-sectional surface Fₒ and a length lₒ, the ratio of length to cross-sectional extent being greater than one, in which the block, after heating to a deformation temperature suited to the material, is hot-upset by means of forming tools to a cross-section F₁ and a length l₁, with F₁ being greater than Fₒ and l₁ being less than lₒ,
characterised in that
for the production of hot-worked seamless pipes having an external diameter of more than 250 mm
- a straight, circular-cylindrical, continuously-cast starting block having a ratio of length lₒ to diameter Dₒ of at least 3 is heated in known manner,
- the scale produced owing to the heating process is removed,
- before the start of upsetting, the starting block is centred in the receiving forming tool,
- together with the longitudinal upsetting, a centring cone for the subsequent piercing and cross-rolling is formed in the block at the foot and/or head end, and
- the two-stage longitudinal upsetting together with the subsequent piercing and rolling, takes place in one heat, with essentially the middle region being restruck in the first stage and one or both end regions of the starting block being restruck in the second stage.

2. A process according to Claim 1, characterised in that the starting block is upset to form a block having a circular-cylindrical cross-section.

3. A process according to Claims 1 and 2, characterised in that both the starting block and the upset block have a conicity of up to 3%.

4. A process according to Claim 1, characterised in that the longitudinal upsetting takes place at the head end and/or foot end.

## Revendications

1. Procédé pour fabriquer des produits semi-finis par refoulement libre à partir d'un bloc ayant une surface de section transversale Fₒ et une longueur lₒ, le rapport de la longueur à l'extension de la section transversale étant supérieur à un, dans lequel le bloc, après réchauffement à une température de déformation adaptée à la matière, est refoulé à chaud à une section transversale F₁ et une longueur l₁ au moyen d'outils de déformation, F₁ étant plus grand que Fₒ et l₁ étant plus petit que lₒ,
caractérisé en ce que, pour la fabrication de tubes sans soudure réalisés à chaud ayant un diamètre externe supérieur à 250 mm :
- un bloc de départ rectiligne cylindrique circulaire, obtenu par coulée continue, ayant un rapport de la longueur lₒ au diamètre Dₒ d'au moins 3 est chauffé de façon connue,
- la calamine résultant du processus de chauffage est éliminée,
- avant le début du refoulement, le bloc initial est centré dans un outil de déformation de réception,
- en même temps que le refoulement longitudinal, dans le bloc, à l'extrémité de pied et/ou à l'extrémité de tête, un cône de centrage est formé pour le perçage et le laminage par des cylindres obliques ultérieurs, et
- le refoulement longitudinal en deux étapes est effectué, en même temps que le perçage et le laminage ultérieurs, dans une chaude ; dans la première étape, essentiellement la zone centrale étant refoulée et, dans la seconde étape, une ou les deux zones d'extrémité du bloc initial étant refoulées.

2. Procédé selon la revendication 1,
caractérisé en ce que le bloc initial est refoulé en un bloc ayant une section transversale cylindrique circulaire.

3. Procédé selon les revendications 1 et 2,
caractérisé en ce qu'aussi bien le bloc initial que le bloc refoulé présentent une conicité jusqu'à 3%.

4. Procédé selon la revendication 1,
caractérisé en ce que le refoulement longitudinal est effectué du côté de tête et/ou du côté de pied.
